# FASCICULE DE BREVET EUROPEEN

(11) **EP 1 469 127 B1**
(45) Date de publication et mention de la délivrance du brevet: **28.05.2008**
(21) Numéro de dépôt: 04290978.8
(22) Date de dépôt: 13.04.2004
(51) Int. Cl.: E01C 19/46

(54) **Procédé et dispositif de mise en oeuvre à chaud d'un enrobé bitumineux**
Verfahren und Vorrichtung zur Heissverarbeitung bituminösen Mischguts
Method and device for heat processing bitumen-coated material

(30) Priorité: 18.04.2003 FR 0304875
(43) Date de publication de la demande: 20.10.2004
(73) Titulaire: LEA-CO International, 91620 Nozay (FR); LEA-CO France, 91620 Nozay (FR)
(72) Inventeur: Romier, Alain, 91180 Saint-Germain Les Arpajon (FR); Martineau, Yves, 78000 Versailles (FR); David, Jacques, 75116 Paris (FR); Audeon, Maurice, 27180 Le Plessis-Grohan (FR)
(74) Mandataire: Burbaud, Eric

(56) Documents cités:
- EP-A- 0 545 740
- FR-A- 1 443 136
- FR-A- 2 725 196
- GB-A- 1 130 332
- DATABASE WPI Section Ch, Week 198729 Derwent Publications Ltd., London, GB; Class L02, AN 1987-204941 XP002265917 & SU 1 276 724 A (LENGD ENG CONS INST) 15 décembre 1986 (1986-12-15)

## Description

La présente invention est relative aux procédés et dispositifs de mise en oeuvre à chaud d'enrobés bitumineux.

Plus particulièrement, l'invention concerne un procédé de mise en oeuvre à chaud (c'est-à-dire à une température supérieure aux températures ambiantes communément rencontrées dans les pays tempérés) d'un enrobé bitumineux comprenant des granulats enrobés dans du bitume, ce procédé comprenant une étape d'épandage au cours de laquelle on épand ledit enrobé sur une surface de réception, par exemple une route ou similaire.

Un enrobé bitumineux mis en oeuvre à chaud comprend toujours un squelette minéral enrobé par du bitume chaud. On essaie de maintenir sa température jusqu'à la fin de sa mise en oeuvre qui intervient généralement dans les deux heures qui suivent sa fabrication et son transport sur le lieu de la mise en oeuvre. Cette mise en oeuvre consiste à répandre le mélange sur la surface à revêtir en une couche d'épaisseur définie, régulière et homogène par exemple pour constituer une couche de chaussée (couche de roulement ou d'assise) ou d'ouvrage similaire. L'enrobé à chaud est généralement mis en oeuvre à l'aide d'un finisseur à enrobé qui assure toutes les fonctions mécaniques requises que l'on complète en phase finale par le passage sur la couche fraîchement étalée de compacteurs qui apportent la densification du mélange.

Au cours de ces différentes phases, il arrive que la température du mélange s'abaisse au delà de la limite permise pour assurer une mise en oeuvre satisfaisante. De plus, il peut être avantageux de fabriquer un enrobé à relativement basse température, par exemple comme décrit dans la demande de brevet français déposée le même jour que la présente demande de brevet, par le même déposant.

L'invention a notamment pour but d'améliorer la maniabilité de l'enrobé bitumineux pour faciliter sa mise en oeuvre, en particulier dans les cas susmentionnés de mise en oeuvre à basse température (mais non exclusivement dans ces cas).

A cet effet, selon l'invention, un procédé du genre en question est caractérisé en ce qu'il comporte en outre, précédant immédiatement l'étape d'épandage, une étape d'addition d'eau au cours de laquelle on mélange de l'eau additionnée de tensioactif avec l'enrobé bitumineux.

Grâce à ces dispositions, on a pu constater que la maniabilité de l'enrobé est nettement améliorée de par la création d'une émulsion d'eau dans le bitume, de type émulsion d'eau dans huile, ce qui permet une répartition et un épandage plus faciles et un compactage satisfaisant même lorsque l'enrobé est à relativement basse température.

Dans des modes de réalisation préférés de l'invention, on peut éventuellement avoir recours en outre à l'une et/ou à l'autre des dispositions suivantes :
- l'eau additionnée de tensioactif présente une concentration molaire en tensioactif comprise entre 0,1% et 1,5% ;
- au cours de l'étape d'addition d'eau, l'eau additionnée de tensioactif est ajoutée à l'enrobé bitumineux dans une proportion de 1% à 5% en masse par rapport à la masse d'enrobé bitumineux ;
- l'eau additionnée de tensioactif est mélangée à l'enrobé bitumineux par malaxage ;
- le bitume de l'enrobé bitumineux est dans un état fluide non mousseux lors des étapes d'addition d'eau et d'épandage ;
- l'enrobé bitumineux est à une température comprise entre 60 et 100 °C lors des étapes d'addition d'eau et d'épandage ;
- l'enrobé bitumineux est à une température comprise entre 100 et 130 °C, préférentiellement de l'ordre de 110 °C lors des étapes d'addition d'eau et d'épandage.

Par ailleurs, l'invention a également pour objet un dispositif pour la mise en oeuvre du procédé tel que défini ci-dessus, ce dispositif comprenant des moyens de mélangeage recevant de l'enrobé bitumineux et dotés d'au moins une arrivée d'eau alimentée en eau additionnée de tensioactif, et un dispositif d'étalement d'enrobé recevant l'enrobé depuis les moyens de mélangeage et adapté pour épandre l'enrobé bitumineux. Avantageusement, le dispositif est pourvu de moyens de dosage pour doser l'eau additionnée de tensioactif.

D'autres caractéristiques et avantages de l'invention apparaîtront au cours de la description suivante d'une de ses formes de réalisation, donnée à titre d'exemple non limitatif, en regard du dessin joint.

Sur le dessin, la figure 1 est un schéma de principe illustrant une forme de réalisation d'un dispositif pour la mise en oeuvre du procédé selon l'invention.

Le procédé selon l'invention a pour but de permettre une mise en oeuvre aisée d'un enrobé bitumineux comprenant des granulats enrobés de bitume, notamment à relativement basse température.

Comme représenté sur le dessin, le procédé selon l'invention peut être mis en oeuvre par exemple par un finisseur 1 comprenant :
- une trémie 2 de réception d'enrobé bitumineux chaud, par exemple à une température comprise entre 60 et 140 °C, par exemple entre 60 et 100 °C ou entre 100 et 130 °C, et préférentiellement de l'ordre de 110°C, cet enrobé pouvant être par exemple non mousseux,
- un convoyeur 3 tel qu'un tapis transporteur qui transfère généralement l'enrobé bitumineux de la trémie de réception 2 vers l'arrière, c'est-à-dire dans la direction opposée à la direction d'avancement A du finisseur 1,
- un malaxeur 4 ou autre dispositif de mélangeage qui reçoit l'enrobé bitumineux du convoyeur 3 et qui est doté d'un dispositif 5 d'alimentation en eau additionnée d'adjuvants, ces adjuvants comprenant au moins un tensioactif, le malaxeur étant adapté pour mélanger l'enrobé bitumineux avec l'eau additionnée de tensioactif et d'éventuels autres adjuvants,
- un ensemble moteur 7 pour animer les parties mobiles du finisseur 1,
- et des moyens d'épandage d'enrobé comprenant :
   . une ou plusieurs vis de répartition 8 permettant de répartir transversalement, sur toute la largeur d'épandage, l'enrobé 6 qui est déversé sur une surface de réception 10 en sortie du malaxeur ou autre dispositif de mélangeage 4,
   . une table flottante constituée d'une poutre lisseuse 9 équipée de vibreurs et/ou de dameurs, soit rigide, soit munie de parties extensibles permettant de faire varier la largeur d'épandage tout en maintenant l'état de surface et l'épaisseur de la couche répandue 11.

Le dispositif d'alimentation en eau 5 peut comprendre par exemple une réserve 5a d'eau additionnée de tensioactifs, une arrivée d'eau 5b telle qu'une ou plusieurs rampes d'aspersion ou similaires, et une pompe doseuse 5c à débit variable qui permet d'alimenter l'arrivée d'eau 5b à partir de la réserve 5a.

A titre d'exemple non limitatif, on peut utiliser à titre de tensioactif le produit de marque « CECA L200 ».

Le tensioactif peut être mélangé à l'eau à une concentration molaire de 0,1 à 1,5 %, par exemple environ 0,3 %.

L'eau additionnée de tensioactif peut être ajoutée à l'enrobé bitumineux dans un rapport massique de l'eau à l'enrobé compris entre 0,5 et 5 %, ce rapport massique étant contrôlé par la pompe doseuse 5c qui peut être asservie par exemple à la vitesse d'avancement du finisseur 1 et/ou à la quantité d'enrobé mise en oeuvre.

Le mélange dans le malaxeur ou autre dispositif de mélangeage peut être relativement rapide, par exemple compris entre 10 secondes et 2 minutes. Ce malaxage peut éventuellement être effectué par une vis sans fin de convoyage constituant à la fois le convoyeur et le malaxeur. Ledit mélange pourrait également être effectué par une vis de répartition transversale similaire à la vis de répartition 8 susmentionnée. Ce mélange pourrait également être effectué non pas dans le finisseur 1, mais éventuellement dans un dispositif (non représenté) qui alimente le finisseur 1 en enrobé bitumineux.

Dans tous les cas, ce malaxage est effectué immédiatement avant les opérations d'épandage, c'est-à-dire immédiatement avant le passage dans la vis de répartition 8 et sous la poutre de lissage 9 (soit quelques secondes à moins de 10 minutes avant ces opérations, par exemple), et avantageusement sur le lieu même de mise en oeuvre.

## Revendications

1. Procédé de mise en oeuvre à chaud d'un enrobé bitumineux comprenant des granulats enrobés dans du bitume, ce procédé comprenant une étape d'épandage au cours de laquelle on épand ledit enrobé sur une surface de réception,
**caractérisé en ce qu**'il comporte en outre, précédant immédiatement l'étape d'épandage, une étape d'addition d'eau au cours de laquelle on mélange de l'eau additionnée de tensioactif avec l'enrobé bitumineux.

2. Procédé selon la revendication 1, dans lequel l'eau additionnée de tensioactif présente une concentration molaire en tensioactif comprise entre 0,1% et 1,5%.

3. Procédé selon la revendication 1 ou la revendication 2, dans lequel au cours de l'étape d'addition d'eau, l'eau additionnée de tensioactif est ajoutée à l'enrobé bitumineux dans une proportion de 1% à 5% en masse par rapport à la masse d'enrobé bitumineux.

4. Procédé selon l'une quelconque des revendications précédentes, dans lequel l'eau additionnée de tensioactif est mélangée à l'enrobé bitumineux par malaxage.

5. Procédé selon l'une quelconque des revendications précédentes, dans lequel le bitume de l'enrobé bitumineux est dans un état fluide non mousseux lors des étapes d'addition d'eau et d'épandage.

6. Procédé selon l'une quelconque des revendications précédentes, dans lequel l'enrobé bitumineux est à une température comprise entre 60 et 100°C lors des étapes d'addition d'eau et d'épandage.

7. Procédé selon l'une quelconque des revendications 1 à 5, dans lequel l'enrobé bitumineux est à une température comprise entre 100 et 130 °C, préférentiellement de l'ordre de 110 °C lors des étapes d'addition d'eau et d'épandage.

8. Dispositif pour la mise en oeuvre d'un procédé selon l'une quelconque des revendications précédentes, ce dispositif comprenant des moyens de mélangeage (4) recevant de l'enrobé bitumineux et dotés d'au moins une arrivée d'eau (5b) alimentée en eau additionnée de tensioactif, et un dispositif d'étalement d'enrobé (8, 9) recevant l'enrobé depuis les moyens de mélangeage (4) et adapté pour épandre l'enrobé bitumineux.

9. Dispositif selon la revendication 8, comprenant le dispositif des moyens de dosage (5c) pour doser l'eau additionnée de tensioactif.

## Claims

1. A method of laying hot blacktop paving material comprising bitumen-coated aggregate, the method comprising a spreading step during which said material is spread on a surface for receiving it,
the method being **characterized in that** it further comprises, immediately before the spreading step, a step of adding water during which water plus wetting agent is mixed with the blacktop material.

2. A method according to claim 1, in which the water plus wetting agent presents a molar concentration of wetting agent lying in the range 0.1% to 1.5%.

3. A method according to claim 1 or claim 2, in which, during the step of adding water, the water plus wetting agent is added to the blacktop material at a weight concentration of 1% to 5% relative to the weight of the blacktop material.

4. A method according to any preceding claim, in which the water plus wetting agent is mixed with the blacktop material by kneading.

5. A method according to any preceding claim, in which the bitumen of the blacktop material is in a non-foamy fluid state during the steps of adding water and spreading.

6. A method according to any preceding claim, in which the blacktop material is at a temperature lying in the range 60°C to 100°C during the steps of adding water and spreading.

7. A method according to any one of claims 1 to 5, in which the blacktop material is at a temperature lying in the range 100°C to 130°C, and preferably about 110°C during the steps of adding water and spreading.

8. Apparatus for implementing a method according to any preceding claim, the apparatus comprising mixer means (4) receiving the blacktop material and provided with at least one water inlet (5) fed with water plus wetting agent, and a spreader device (8, 9) receiving the material from the mixer means (4) and adapted to spread the blacktop material.

9. Apparatus according to claim 8, including metering means (5c) for metering out the water plus wetting agent.

## Patentansprüche

1. Verfahren zum Heiß-Aufbringen eines bituminierten Mischguts, das mit Bitumen überzogenen Asphaltsplitt aufweist, wobei dieses Verfahren einen Verfahrensschritt des Auftragens umfasst, während dem dieser Asphaltsplitt auf eine Aufnahmefläche aufgetragen wird,
**dadurch gekennzeichnet,**
**dass** es ferner unmittelbar vor dem Verfahrensschritt des Auftragens einen Verfahrensschritt des Zusetzens von Wasser umfasst, während dem Wasser mit einem Tensid-Zusatz mit diesem bituminierten Mischgut vermischt wird.

2. Verfahren nach Anspruch 1, bei dem das Wasser mit Tensid-Zusatz eine Molkonzentration an Tensid aufweist, die zwischen 0,1 % und 1,5 % liegt.

3. Verfahren nach Anspruch 1 oder 2, bei dem während des Verfahrensschritts des Zusetzens von Wasser das Wasser mit Tensid-Zusatz dem bituminierten Mischgut in einem Masseanteil von 1 % bis 5 % im Verhältnis zu der Masse des bituminierten Mischguts beigemischt wird.

4. Verfahren nach einem der vorherigen Ansprüche, bei dem das Wasser mit Tensid-Zusatz dem bituminierten Mischgut durch Rührmischen beigemischt wird.

5. Verfahren nach einem der vorherigen Ansprüche, bei dem sich das Bitumen des bituminierten Mischguts bei den Verfahrensschritten des Zusetzens von Wasser und des Auftragens in flüssigem, nicht schaumigen Zustand befindet.

6. Verfahren nach einem der vorherigen Ansprüche, bei dem das bituminierte Mischgut bei Verfahrensschritten des Zusetzens von Wasser und des Auftragens eine Temperatur von 60 bis 100 °C aufweist.

7. Verfahren nach einem der Ansprüche 1 bis 5, bei dem das bituminierte Mischgut bei Verfahrensschritten des Zusetzens von Wasser und des Auftragens eine Temperatur von 100 bis 130 °C aufweist, vorzugsweise in der Größenordnung von 110 °C.

8. Vorrichtung zur Ausführung eines Verfahrens nach einem der vorherigen Ansprüche, wobei diese Vorrichtung Mittel zum Mischen (4) umfasst, die bituminiertes Mischgut aufnehmen und mit mindestens einer Wasserzuführung (5b) versehen sind, die mit Wasser mit Tensid-Zusatz gespeist wird, sowie eine Einrichtung zum Ausbreiten des Mischguts (8, 9), die das Mischgut aus den Mitteln zum Mischen (4) aufnimmt und geeignet ist, das bituminierte Mischgut auszubreiten.

9. Vorrichtung nach Anspruch 8, die eine Einrichtung von Dosiermitteln (5c) umfasst, um das Wasser mit Tensid-Zusatz zu dosieren.
